# EUROPÄISCHE PATENTSCHRIFT

(11) **EP 0 352 399 B1**
(45) Veröffentlichungstag und Bekanntmachung des Hinweises auf die Patenterteilung: **13.05.1992**
(21) Anmeldenummer: 88890198.0
(22) Anmeldetag: 28.07.1988
(51) Int. Cl.: C23G 1/08, C25D 5/02

(54) **Verfahren zur chemischen Nachbehandlung von Stahlblechoberflächen**
Process for the chemical after-treatment of steel-strip surfaces
Procédé de post-traitement chimique de surfaces de bandes en acier

(43) Veröffentlichungstag der Anmeldung: 31.01.1990
(73) Patentinhaber: VOEST-ALPINE Stahl Linz GmbH, A-4020 Linz (AT)
(72) Erfinder: Kösters, Kurt, Dipl.-Ing. Dr., A-4040 Puchenau (AT); Androsch, Franz M., Dipl.-Ing., A-4040 Linz (AT); Paesold, Dieter, Dipl.-Ing. Dr., A-4501 Neuhofen/Krems (AT)
(74) Vertreter: Wolfram, Gustav, Dipl.-Ing.

(56) Entgegenhaltungen:
- EP-A- 0 183 894
- LU-A- 60 299
- US-A- 4 452 643
- US-A- 4 632 733
- US-A- 4 708 779

## Beschreibung

Die Erfindung betrifft ein Verfahren zur Behandlung von einseitig elektrolytisch verzinkten Stahlblechen, wobei die unverzinkte Seite mit einet wässerigen Beizflüssigkeit in Kontakt gebracht wird, welche Beizflüssigkeit eine organische Säure enthält.

Werden Stahlbleche auf elektrolytischem Weg einseitig verzinkt, so entstehen auf der unverzinkten Stahloberfläche streifenförmige Gelb- bzw. Braunfärbungen unterschiedlicher Intensität. Die die Verfärbungen verursachenden Beläge mit einet Dicke von etwa 10 bis 100 nm entstehen infolge einer Anrostung in der Galvanisier- und Sprühsektion der Verzinkungsanlage. Diese Anrostung ist eine Nachteaktion, die bedingt ist durch die notwendige Entfettung und Beizung der Stahloberfläche im Zuge der Vorbehandlung unmittelbar vor der Verzinkung. Diese Verfärbungen werden weiters beeinflußt bzw. verstärkt durch Einflüsse aus dem Feinblech selbst, durch die thermischen Behandlungen im Rahmen der Feinblechproduktion bzw. durch die Betriebsparametet der elektrolytischen Verzinkung.

Die gegenständlichen Beläge unterscheiden sich von herkömmlichem Rost, der sich beispielsweise auf Eisenoberflächen an freier Luft bildet, ganz wesentlich: Während herkömmliche Anrostungen durch Einärmen in verdünnter Salzsäure unter Bildung von löslichem Eisen(III)-chlorid von der Eisenoberfläche abgelöst werden können, gelingt dies mit den gegenständlichen Belägen nicht. Sie sind sogar so widerstandsfähig, daß sie nicht einmal durch heiße, 10 %ige Salzsäure gelöst werden können. Die Ursache für dieses ungewöhnliche chemische Verhalten dürften Eisen-Mangan-Spinelle in den Gelb- bzw. Braunfärbungen der unverzinkten Oberfläche sein.

Die DE-A - 29 42 934 bezieht sich auf ein Verfahren zur Ablösung von oberflächlichen Oxidschichten, die während einet thermischen Behandlung von Stahlblechen entstehen, mittels organischer Säuren, wobei zur Regenetation der Beizflüssigkeit durch Zugabe von H₂O₂ Fe²⁺ zu Fe³⁺ oxidiert und als solches ausgefällt werden kann.

Die DE-B - 20 41 871 beschreibt ein Verfahren zur Vorbehandlung von Stahlblechen vor ihrer Phosphatierung und anschließenden Lackierung mit einem Enttostungsmittel, das zu mehr als 5 % Zitronensäure enthält.

Gemäß der DE-A - 25 04 990 kann Magnetit mit einer eine organische Säure enthaltenden Beizflüssigkeit von Metalloberflächen abgelöst werden.

Keines dieser Verfahren eignet sich zur Entfernung der besonders widerstandsfähigen Oxidschicht auf der unverzinkten Seite einseitig verzinkter Stahlbleche.

Die Entfernung dieser Beläge ist jedoch wünschenswert, weil sie eine Qualitätsminderung des einseitig verzinkten Bleches bedeuten. Das, obwohl sie nur das Aussehen, nicht aber die Weiterverarbeitung der Bleche beeinträchtigen.

Die schwere Ablösbarkeit der genannten Beläge ist auch der US-A - 4,632,733 zu entnehmen. Nach diesem Verfahren wird die zu reinigende Stahlblechoberfläche zunächst mit einer Beizlösung behandelt, die eine Säure, z.B. Zitronensäure, und einen gesättigten, einwettigen Alkohol enthält. Um jedoch die Beläge abzulösen, müssen sie von der Oberfläche unbedingt noch abgebürstet werden. Ein Nachteil dieses Bürstverfahrens ist darin zu sehen, daß an der behandelten Oberfläche eine Bütststruktur ausgebildet wird, die oft als Qualitätsmangel empfunden wird. Derartig behandelte Stahlbleche genügen daher nicht den Qualitätsansprüchen, wie sie z.B. in der heutigen Automobilindustrie gefordert werden.

Die Erfindung stellt sich die Aufgabe, diesen Nachteil zu beseitigen und ein Verfahren zur Entfernung des Belages auf der unverzinkten Seite einseitig verzinkter Stahlbleche zu schaffen, das weiters eine Passivierung der damit geschaffenen metallischen Oberfläche gewährleistet, so daß es in der Folge nicht zur Ausbildung eines Eisenhydroxidfilmes kommen kann, wobei naturgemäß die verzinkte Seite nicht in Mitleidenschaft gezogen werden darf.

Diese Aufgabe wird erfindungsgemäß dadurch gelöst, daß bei dem eingangs beschriebenen Verfahren eine Beizflüssigkeit eingesetzt wird, welche weiters eine wasserlösliche Peroxoverbindung, vorzugsweise Wasserstoffperoxid, und als organische Säure lediglich eine wasserlösliche Hydroxycarbonsäute enthält.

Die vorliegende Erfindung beruht auf der Erkenntnis, daß der genannte Belag sehr einfach entfernt werden kann, wenn die zu reinigende Seite des Stahlbleches mit einer Beizlösung behandelt wird, die eine eine wasserlösliche Hydroxycarbonsäure und eine wasserlösliche Peroxoverbindung enthält. Wird eine derartige Beizlösung verwendet, so erübrigt sich ein mechanischer Reinigungsschritt, was sich auf die Oberflächenqualität des Stahlbleches naturgemäß positiv auswirkt.

Besonders geeignet sind solche Hydroxycarbonsäuren, die die Hydroxylgruppe und die Carboxylgruppe an ein und demselben Kohlenstoffatom tragen, wie z.B. Apfelsäure oder insbesondere Zitronensäure, die sich als besonders geeignet herausgestellt hat.

Die erfindungsgemäß verwendete Beizflüssigkeit ist an sich aus der EP-A - 0 183 894 bekannt; sie wurde bisher jedoch nur zur Entfernung von eisen- und manganhaltigen Ablagerungen in Trinkwasserversorgungsanlagen verwendet.

Vorteilhaft weist die Beizflüssigkeit einen pH-Wert von 1,0 bis 3,5, vorzugsweise 2 bis 3,5, auf, wobei die Hydroxycarbonsäure in einet Konzentration von 10 bis 100 g/l und die Peroxoverbindung in einet Konzentration entsprechend 0,1 bis 7 g Aktivsauerstoff/l vorliegen.

Zur Einstellung des pH-Wertes der Beizlösung kann zusätzlich noch eine anorganische Säure beigefügt werden.

Es ist für den Fachmann überraschend, daß die erfindungsgemäß verwendete Beizflüssigkeit einen solchen besonders widerstandsfähigen Belag lösen kann, weil die Azidität von Hydroxycarbonsäuren weit unter jener der Salzsäure liegt und die Reaktionstemperatur verhältnismäßig niedrig ist, vorzugsweise maximal 40°C beträgt.

Diese überraschende Wirkung beruht auf dem Zusammenwirken der Hydroxycarbonsäure mit der Peroxoverbindung, wobei auch die azide, komplexierende und oxidierende Wirkung dieser Kombination eine Rolle spielt. Es wird angenommen, daß das Oxidationsmittel zuerst die schwer löslichen Metalloxide zu höherwertigen Oxiden aufoxidiert, die leichter löslich sind und daher von Hydroxycarbonsäure angegriffen werden können. Dem Zusammenspiel der aziden, oxidierenden und komplexierenden Wirkung wird das besondere Lösungsvermögen der erfindungsgemäß verwendeten Beizflüssigkeit zugeschrieben. Es konnte beobachtet werden, daß die Reaktivität der Beizflüssigkeit umso größer ist, je kleiner ihr Gehalt an Fe³⁺ ist. Eine besonders große Reaktivität ist dann gegeben, wenn der Gehalt an Fe³⁺ unter 50 mg/l liegt.

Die erfindungsgemäß verwendete Beizflüssigkeit weist sowohl eine azide als auch eine komplexierende und oxidierende Wirkung auf. Dem Zusammenspiel dieser drei Wirkungen wird das besondere Lösungsvermögen und die passivierende Wirkung der erfindungsgemäßen Beizflüssigkeit zugeschrieben.

Das erfindungsgemäße Verfahren kann seht einfach durchgeführt werden, indem das Stahlblech kontinuierlich durch eine Beizzone, in der die unverzinkte Seite mit Beizflüssigkeit und die verzinkte Seite mit Wasser jeweils homogen über die gesamte Breite des Stahlbleches besprüht wird, und danach durch eine Waschzone geführt wird, in der beide Seiten mit Wasser gespült werden, das anschließend abgepreßt wird, worauf gegebenenfalls eine weitete Wasserspülung vorgenommen wird.

Damit ist gewährleistet, daß das erfindungsgemäße Verfahren problemlos und mit geringem Aufwand in jede beliebige elektrolytische Verzinkungsanlage integriert werden kann.

Die Durchführung des erfindungsgemäßen Verfahrens wird anhand der Zeichnung näher beschrieben.

Es ist schematisch der Querschnitt einet Kammer gezeigt, in der die Beizung und Spülung der einseitig verzinkten Stahlbleche durchgeführt wird. Mit 2 und 3 ist der Eintritt und der Austritt für die durchlaufenden Stahlbleche 1 bezeichnet, deren Laufrichtung mittels eines Pfeiles angedeutet ist. Die Stahlbleche werden mit der unverzinkten Seite nach oben in eine vordere Beizzone 4 geführt, in der sie von oben mit Beizflüssigkeit und von unten mit Wasser besprüht werden. Die Beizflüssigkeit wird in einet Leitung 5 einem Sprühbalken 6 zugeführt, der die Beizflüssigkeit quer übet die gesamte Breite des Stahlbleches aufsprüht. Um zu verhindern, daß die Beizflüssigkeit auf die verzinkte Seite des Stahlbleches übergreift, wird das Blech von unten mit Wasser besprüht, das in der Leitung 7 mehreren Sprühbalken 8 zugeführt wird, die ebenfalls die gesamte Breite der Stahlbleche erfassen.

Nach Durchlaufen der Beizzone 4 gelangen die Stahlbleche in die Waschzone 9, in der die Beizflüssigkeit mit Wasser abgespült wird, das mittels einet Leitung 10 dem Sprühbalken 11 zugeführt wird. Der Reaktionsweg, der sich aus dem Abstand der beiden Sprühbalken 6 und 11 ergibt, beträgt etwa 1 m. Dieser kurze Reaktionsweg reicht aus, um die Oxidschicht aufzulösen, wobei die Stahlbleche mit einer Geschwindigkeit bis 90 m/min durch die Kammer geführt werden. Um einen allfälligen letzten Rest von Beizflüssigkeit von den Stahlblechen noch zu beseitigen, wird das aufgesprühte Wasser mittels Abpteßrollen 12 entfernt und gewünschtenfalls die gebeizte Oberfläche noch einmal mit Wasser besprüht, das mittels einer Leitung 13 einem Sprühbalken 14 zugeführt wird. Mit 15 und 16 sind Öffnungen der Kammer bezeichnet, an denen Waschflüssigkeit abgelassen bzw. Sprühregen abgesaugt werden kann.

In dem folgenden Beispiel wird die Erfindung noch näher etläutert.

Einseitig verzinkte Stahlbleche mit einer Dicke von 0,8 mm und einer Breite von 1500 mm wurden mit einer Geschwindigkeit von 40 m/min durch die Beizzone 4 geführt. Die unverzinkte Seite wurde homogen übet ihre gesamte Breite mit 10 l Beizflüssigkeit pro min besprüht. Die Beizflüssigkeit wies eine Temperatur von 40°C auf und enthielt 25 g/l Zitronensäure und 0,60 Vol.% Wasserstoffperoxid.

Die unverzinkte Seite erwies sich nach dem Waschvorgang als frei von zu Verfärbungen führenden Mischoxiden und passiviert mit Zitronensäure. Die verzinkte Seite wurde durch die Beizung nicht in Mitleidenschaft gezogen.

Ähnlich gute Resultate wurden erhalten, wenn anstelle der Zitronensäure Apfelsäure oder Weinsäure (ebenfalls in einet Konzentration von 25 g/l) als Hydroxycarbonsäuren oder anstelle des Wasserstoffperoxides Ammoniumperoxodisulfat (in einet Konzentration von 24 g/l) verwendet wurden.

## Patentansprüche

1. Verfahren zur Behandlung von einseitig elektrolytisch verzinkten Stahlblechen, wobei die unverzinkte Seite mit einet wässerigen Beizflüssigkeit in Kontakt gebracht wird, welche Beizflüssigkeit eine organische Säure enthält, dadurch gekennzeichnet, daß eine Beizflüssigkeit eingesetzt wird, welche weiters eine wasserlösliche Peroxoverbindung, vorzugsweise Wasserstoffperoxid, und als organische Säure lediglich eine wasserlösliche Hydroxycarbonsäure enthält.

2. Verfahren nach Anspruch 1, dadurch gekennzeichnet, daß eine Hydroxycarbonsäure verwendet wird, die die Hydroxylgruppe und die Carboxylgruppe an ein und demselben Kohlenstoffatom trägt.

3. Verfahren nach Anspruch 2, dadurch gekennzeichnet, daß als Hydroxycarbonsäure Zitronensäure verwendet wird.

4. Verfahren nach einem oder mehreren der Ansprüche 1 bis 3, dadurch gekennzeichnet, daß die Beizflüssigkeit einen pH-Wert von 1,0 bis 3,5, vorzugsweise 2 bis 3,5, aufweist, wobei die Hydroxycarbonsäure in einet Konzentration von 10 bis 100 g/l und die Peroxoverbindung in einer Konzentration entsprechend 0,1 bis 7 g Aktivsauerstoff/l vorliegen.

5. Verfahren nach Anspruch 4, dadurch gekennzeichnet, daß zur Einstellung des pH-Wertes der Beizlösung zusätzlich noch eine anorganische Säure beigefügt wird.

6. Verfahren nach Anspruch 1, dadurch gekennzeichnet, daß das Stahlblech (1) kontinuierlich durch eine Beizzone (4), in der die unverzinkte Seite mit Beizflüssigkeit und die verzinkte Seite mit Wasser jeweils homogen über die gesamte Breite des Stahlbleches besprüht wird, und danach durch eine Waschzone (9) geführt wird, in der beide Seiten mit Wasser gespült werden, das anschließend abgepreßt wird (12), worauf gewünschtenfalls eine weitete Wasserspülung vorgenommen wird.

## Claims

1. Method of treating steel sheet or plate electrolytically zinc coated on one side, wherein the non-zinc-coated side is brought into contact with an aqueous pickling liquid, which pickling liquid contains an organic acid, characterised in that a pickling liquid is employed which, in addition, contains a water-soluble peroxo compound, preferably hydrogen peroxide, and which, as the organic acid, solely contains a water-soluble hydroxycarboxylic acid.

2. Method according to claim 1, characterised in that a hydrocarboxylic acid is used which has the hydroxyl group and the carboxyl group attached to one and the same carbon atom.

3. Method according to claim 2, characterised in that citric acid is used as the hydroxycarboxylic acid.

4. Method according to one or more of claims 1 to 3, characterised in that the pickling liquid has a pH of from 1.0 to 3.5, preferably 2 to 3.5, the hydroxycarboxylic acid being present in a concentration of from 10 to 100g /l and the peroxo compound in a concentration corresponding to 0.1 to 7 g active oxygen/l.

5. Method according to claim 4, characterised in that, for adjusting the pH, an inorganic acid is additionally added to the pickling liquid.

6. Method according to claim 1, characterised in that the steel sheet or plate (1) is continuously guided through a pickling zone (4), in which the non-zinc-coated side is sprayed with pickling liquid and the zinc-coated side is sprayed with water, each homogenously over the entire width of the steel sheet or plate, and then through a washing zone (9), in which both sides are rinsed with water, which is subsequently rinsed off (12), whereupon, if desired, a further water rinsing is performed.

## Revendications

1. Procédé de traitement de tôles d'acier galvanisées électrolytiquement sur une seule face, où la face non galvanisée est mise en contact avec un liquide de décapage aqueux, ce liquide de décapage contenant un acide organique, caractérisé en ce que l'on emploie un liquide de décapage qui contient également un composé peroxo hydrosoluble, de préférence du peroxyde d'hydrogène, et quine contient comme acide organique qu'un seul acide hydroxycarboxylique hydrosoluble.

2. Procédé selon la revendication 1, caractérisé en ce que l'on utilise un acide hydroxycarboxylique qui porte le groupement hydroxyle et le groupement carboxyle sur un seul et même atome de carbone.

3. Procédé selon la revendication 2, caractérisé en ce que l'on utilise comme acide hydroxycarboxylique de l'acide citrique.

4. Procédé selon une ou plusieurs des revendications 1 à 3, caractérisé en ce que le liquide de décapage présente un pH de 1,0 à 3,5, de préférence de 2 à 3,5, la concentration de l'acide hydroxycarboxylique étant de 10 à 100 g/l et celle du composé peroxo correspondant à 0,1 à 7 g d'oxygène actif/litre.

5. Procédé selon la revendication 4, caractérisé en ce que l'on ajoute au liquide de décapage, pour régler son pH, un acide anorganique.

6. Procédé selon la revendication 1, caractérisé en ce que la tôle d'acier (1) est envoyée en continu dans une zone de décapage (4) dans laquelle la face non galvanisée est arrosée de liquide de décapage et la face galvanisée est arrosée d'eau, de manière homogène sur toute la largeur de la tôle, et traverse ensuite une zone de lavage (9) dans laquelle les deux faces sont arrosées d'eau, qui est ensuite évacuée par des rouleaux essoreurs (12), avant éventuellement de subir un nouveau rinçage à l'eau.
